# EUROPÄISCHE PATENTSCHRIFT

(11) **EP 0 082 267 B1**
(45) Veröffentlichungstag und Bekanntmachung des Hinweises auf die Patenterteilung: **10.04.1985**
(21) Anmeldenummer: 82109825.8
(22) Anmeldetag: 23.10.1982
(51) Int. Cl.: G21F 9/34

(54) **Formkörper zur Einbindung radioaktiver Abfälle und Verfahren zu seiner Herstellung**
Moulded body for encapsulating radioactive wastes, and process for manufacturing this body
Corps moulé pour enrober les déchets radio-actifs et procédé pour sa fabrication

(30) Priorität: 11.11.1981 DE 3144764
(43) Veröffentlichungstag der Anmeldung: 29.06.1983
(73) Patentinhaber: Nukem GmbH, D-63434 Hanau (DE)
(72) Erfinder: Hackstein, Karl Gerhard, Dr. Dipl.-Chem., D-6450 Hanau 1 (DE); Hrovat, Milan, Dr. Dipl.-Ing., D-6458 Rodenbach 2 (DE); Huschka, Hans, Dr. Dipl.-Chem., D-6450 Hanau 9 (DE); Rachor, Lothar, D-6450 Hanau 8 (DE); Schmidt-Hansberg, Thomas, Dr. Dipl.-Chem., D-6000 Frankfurt 50 (DE)

## Beschreibung

Die Erfindung betrifft einen Formkörper aus Graphit mit Nickelsulfid als Bindemittel zur sicheren Langzeiteinbindung von radioaktiven und toxischen Abfällen und ein Verfahren zur Herstellung solcher Formkörper.

Abgebrannte Brennelemente aus Kernreaktoren müssen nach einer gewissen Zeit der Zwischenlagerung einer Endbeseitigung zugeführt werden. Weltweit wurden dazu zwei Wege untersucht, nämlich die Wiederaufarbeitung der Brennelemente mit Rückführung der Brennstoffe in die Brennelementfertigung sowie Abtrennung und Endlagerung der Spaltprodukte (hochaktiver Abfall) und alternativ die direkte Endlagerung der abgebrannten Elemente. 1 jedem Fall entsteht hochaktiver Abfall, der 1000 Jahre und mehr sicher in geeignete geologische Formationen eingelagert werden muss. Auch sonstiger, hochradioaktiver und hochtoxischer Abfall muss sicher von der Biosphäre ferngehalten werden.

Zum sicheren Langzeiteinschluss solcher radioaktiver und toxischer Abfälle sind zahlreiche Behältertypen vorgeschlagen worden, die die geforderten Bedingungen, wie dichter Einschluss bei den auftretenden Drücken und Temperaturen oder Korrosionsfestigkeit gegen Salzlaugen, gut erfüllen. Als Behältermaterial werden vielerlei metallische und nichtmetallische Werkstoffe verwendet.

Da Graphit eine hervorragende Korrosionsbeständigkeit besitzt, ist vorgeschlagen worden (DE-A Nr. 2942092), Behälter mit einer Korrosionsschutzschicht aus Graphit zu versehen. Da Graphitformkörper der für die Aufnahme eines Brennelementes notwendigen Abmessungen weder gas- noch flüssigkeitsdicht herzustellen sind, ist eine anschliessende Beschichtung mit Pyrokohlenstoff oder Siliciumkarbid vorgesehen. Nach dem Einfüllen des Brennelements soll der beschichtete Behälter mit einem gleichermassen beschichteten Deckel gas- und flüssigkeitsdicht verschlossen werden. Hierbei sollen Graphitdichtungen bzw. geeignete Klebemittel zum Einsatz kommen. Ein wesentlicher Nachteil dieses Behälterkonzepts ist der ausserordentlich hohe technische Aufwand, der für die Herstellung und Beschichtung von Behältern mit grossen Abmessungen notwendig ist. Ausserdem lassen sich solche grossen Formkörper nicht in den geforderten Qualitätsansprüchen beschichten.

Es ist auch bekannt, zur Einbindung von radioaktiven und toxischen Abfällen Formkörper aus einer Kohlenstoffmatrix herzustellen, indem man Graphitpulver mit einem Bindemittel presst. Als Bindemittel verwendet man hierbei vorzugsweise Nickelsulfid (DE-A Nr. 2917437). Solche Formkörper sind sehr dicht und besitzen eine gute Korrosions- und Auslaugebeständigkeit, insbesondere gegenüber Salzlösungen, die sich allerdings in manchen Fällen als noch nicht optimal erwies.

Es war daher Aufgabe der vorliegenden Erfindung, einen Formkörper aus Graphit mit Nickelsulfid als Bindemittel zur sicheren Langzeiteinbindung von radioaktiven und toxischen Abfällen zu schaffen, der eine möglichst hohe Korrosions- und Auslaugebeständigkeit aufweist.

Diese Aufgabe wurde erfindungsgemäss dadurch gelöst, dass das Nickelsulfid überwiegend als Ni₃S₂ vorliegt. Vorzugsweise liegen mindestens 80% des eingebrachten Nickelsulfids als definiertes Ni₃S₂ in der Graphitmatrix vor.

Mit radioaktiven oder toxischen Abfällen versetzte Graphitformkörper, die als Bindemittel Ni₃S₂ enthalten, besitzen eine extrem hohe Korrosions- und Auslaugebeständigkeit gegenüber Salzlösungen.

Als günstig hat es sich herausgestellt, wenn die Formkörper neben den eingebetteten Abfällen 25 bis 90 Gew.-% Nickelsulfid (Ni₃S₂), insbesondere 45 bis 60 Gew.-% Nickelsulfid (NiₛS_{z}), Rest Graphit enthalten. Die Sicherheit der Einbindung von Abfällen gegen chemisches oder mechanisches Herauslösen lässt sich weiterhin verbessern, wenn man die Abfälle in einem Kern einbettet, der von einer abfallfreien Schale aus dem gleichen Material umgeben ist.

Die Herstellung dieser Formkörper erfolgt durch Pressen eines Gemisches aus radioaktiven und/ oder toxischen Abfällen, Graphit-, Schwefel- und Nickelpulver bei Temperaturen oberhalb 100° C, wobei auf 100 g Nickelpulver 35 bis 45 g Schwefelpulver zugesetzt werden und das Pressen bei Temperaturen zwischen 400 und 500° C erfolgt, da der Schwefel je nach Verfahrensführung zu einem geringen Teil aus der Pressmasse absublimieren kann.

Wegen der extrem hohen Langzeitbeständigkeit der Graphit-Ni₃S₂-Matrix kann diese auch zum Einbinden langlebiger a-Strahler, wie beispielsweise Plutonium, verwendet werden.

Folgendes Beispiel soll die Erfindung näher erläutern:
Als Ausgangspulver wurde eine Mischung aus 43,7 Gew.-% Feinpudernaturgraphit, 15 Gew.-% feingemahlenem Schwefel und 41,3 Gew.-% Nikkelmetallpulver durch Trockenmischen hergestellt. In diese Mischung wurden aktive Abfälle eingebettet.

Der fertiggepresste Formkörper hatte folgende Eigenschaften:
Matrixdichte: 3,36 g/cm³
Dichte: 97% der theoretischen Dichte
Wärmeleitfähigkeit: 0,8 W/cm - ° K
Linear thermischer Ausdehnungskoeffizient: 9,2µm/m·°K
Druckfestigkeit: 107 MN/m²

Die Auslaugebeständigkeit in Salzlösungen war sehr gut.

## Patentansprüche

1. Formkörper aus Graphit mit Nickelsulfid als Bindemittel zur sicheren Langzeiteinbindung von radioaktiven und toxischen Abfällen, dadurch gekennzeichnet, dass das Nickelsulfid überwiegend als Ni3S2 vorliegt.

2. Formkörper nach Anspruch 1, dadurch gekennzeichnet, dass mindestens 80% des Nickelsulfids als Ni₃S₂ vorliegen.

3. Formkörper nach den Ansprüchen 1 und 2, dadurch gekennzeichnet, dass er neben den eingebetteten Abfällen aus 25 bis 90 Gew.-% Nickelsulfid, Rest Graphit, besteht.

4. Formkörper nach den Ansprüchen 1 bis 3, dadurch gekennzeichnet, dass er aus einem Kern, in dem die Abfälle eingebettet sind, und aus einer abfallfreien Schale aus dem gleichen Material besteht.

5. Verfahren zur Herstellung von Formkörper nach den Ansprüchen 1 bis 4 durch Pressen eines Gemisches aus radioaktiven und/oder toxischen Abfällen, Graphit-, Schwefel- und Nickelpulver bei Temperaturen oberhalb 100° C, dadurch gekennzeichnet, dass auf 100 g Nickelpulver 35 bis 45 g Schwefelpulver zugesetzt werden und das Pressen bei Temperaturen zwischen 400 und 500° C erfolgt.

## Claims

1. Moulding consisting of graphite with nickel sulphide as binder for the safe long-term containment of radioactive and toxic waste materials, characterised in that the nickel sulphide is predominantly in the form of Ni₃S2.

2. Moulding according to Claim 1, characterised in that at least 80% of the nickel sulphide is in the form of Ni₃S₂.

3. Moulding according to Claims 1 and 2, characterised in that, in addition to the embedded waste materials, it consists of from 25 to 90% by weight of nickel sulphide and the remainder of graphite.

4. Moulding according to Claims 1 to 3, characterised in that it consists of a core, in which the waste materials are embedded, and of a waste material-free shell of the same material.

5. Process for the production of mouldings according to Claims 1 to 4 by pressing a mixture of radioactive and/or toxic waste, graphite, sulphur and nickel powders at a temperature of above 100°C, characterised in that from 35 to 45 g sulphur powder are added per 100 g of nickel powder and pressing takes place at a temperature of from 400 to 500° C.

## Revendications

1. Pièce moulée en graphite avec du sulfure de nickel comme liant, pour le logement de longue durée, en toute sécurité, de déchets radioactifs et toxiques, caractérisée en ce que le sulfure de nickel se présente pour la plus grande part sous la forme de Ni₃S₂.

2. Pièce moulée suivant la revendication 1, caractérisée en ce qu'au moins 80% du sulfure de nickel se présente sous la forme Ni₃S₂.

3. Pièce moulée suivant les revendications 1 et 2, caractérisée en ce qu'elle est constituée en plus des déchets incorporés de 25 à 90% en poids de sulfure de nickel, le reste étant du graphite.

4. Pièce moulée suivant les revendications 1 à 3, caractérisée en ce qu'elle est constituée par un noyau, dans lequel sont incorporés les déchets, et d'une coquille de la même matière, exempte de déchets.

5. Procédé pour la fabrication de pièces moulées suivant les revendications 1 à 4 par pressage d'un mélange de déchets radioactifs et/ou toxiques, de graphite de soufre et nickel en poudres à des températures supérieures à 100° C, caractérisé en ce que l'on ajoute, pour 100 g de nickel en poudre, 35 à 45 g de soufre en poudre, et que le pressage s'effectue à des températures qui se situent entre 400 et 500° C.
